# FASCICULE DE BREVET EUROPEEN

(11) **EP 0 014 158 B1**
(45) Date de publication et mention de la délivrance du brevet: **28.05.1986**
(21) Numéro de dépôt: 80400124.6
(22) Date de dépôt: 25.01.1980
(51) Int. Cl.: C21D 10/00, C22F 3/00, C21D 9/50

(54) **Procédé de détensionnement de joints de soudure par explosion**
Verfahren zum Spannungsfreimachen von Schweissnähten durch Explosivbehandlung
Method for stress-relieving welded joints by explosive treatment

(30) Priorité: 26.01.1979 YU 178/79
(43) Date de publication de la demande: 06.08.1980
(73) Titulaire: Institut za zavarivanje Energoinvest Institut pour le soudage Energoinvest, 71000 Sarajevo-Stup (YU); Institut Elektrosvarki im.E.O. Patona/ E.O. Paton Institut pour le soudage électrique, Kiev GSP-150 (SU)
(72) Inventeur: Beatovic, Branislav Pavle, Y-41000 Sarajevo (YU); Kuzmanovic, Stevan Ljubomir, Y-41000 Sarajevo (YU); Kudinov, Vladimir Mihailovic, Kiev 42 (SU); Patuskov, Vladimir Georgievic, Kiev 87 (SU)
(74) Mandataire: Lepeudry-Gautherat, Thérèse

## Description

L'invention concerne un procédé de détensionnement des joints de soudure par explosion.

Il est bien connu d'assurer le détensionnement des joints de soudure, c'est-à-dire d'assurer la réduction du niveau des tensions résiduelles dans les joints de soudure, au moyen du procédé thermique du recuit. Le recuit de structures soudées est effectué soit sur l'ensemble de la structure, soit localement sur cette dernière, c'est-à-dire au niveau de la ligne de soudure et des zones voisines. Pour traiter ainsi des structures complètes, il est donc nécessaire de disposer de fours ou d'étuves de dimensions adéquates, tandis qu'une étuve localisée, réalisée par exemple par man- chonnage de résistances électriques autour de la zone à traiter, ne donne que des résultats partiels, qui, souvent, ne répondent pas aux spécifications stipulées. Les coûts du recuit de structures soudées de grande taille excèdent souvent les coûts de toutes les autres opérations à effectuer sur la structure. De plus, les conditions techniques d'exécution du recuit sur chantier sont parfois tellement aléatoires que ce procédé doit être abandonné. Ces conditions ont fait ressentir le besoin de rechercher un procédé rationnel nouveau, non thermique, pour diminuer le niveau des tensions résiduelles dans les joints de soudure.

On connaît, par ailleurs, un procédé consistant à augmenter la résistance à l'usure des joints de soudure, en assurant la consolidation des soudures par explosion, sur la zone de la ligne de soudure et les zones environnantes, de charges explosives en ligne, ou en cordon, placées le long de l'axe du raccordement du joint de soudure au métal de base (cf. Trufjakov V.I. : « Ustalost Svar- nih Soedinenij », Kijev, Naukova dumka, 1973).

Un inconvénient de cette méthode bien connue est d'être peu efficace pour ce qui est de l'augmentation de la résistance mécanique et de. la résistance à la corrosion des joints de soudure : elle ne permet pas de rabaisser les tensions résiduelles dues au soudage, à un niveau procurant une stabilité de la structure sur le plan de la corrosion. De plus, ce procédé connu ne permet pas de diminuer les contraintes résiduelles de traction dans toute la zone du joint de soudure.

Un certain nombre d'articles ont d'ailleurs trait à l'utilisation de charges explosives après le soudage. Ainsi l'article paru dans la revue « Automatic Welding » (vol. 27, 1974, n° 3, pp. 36-38) est relatif à une étude sur le mécanisme de la redistribution des forces résiduelles lors de l'explosion de charges explosives disposées sur des plaques parallèlement au plan de soudure.

Selon l'article paru dans « Automatic Welding » (1976 vol. 27, n° 9, pp. 27-29), les tensions résiduelles longitudinales dues à un joint de soudure peuvent être réduites en utilisant des charges explosives dont la force agit le long du joint de soudure.

Un article paru dans cette même revue (1976, vol. 29 n° 1 pp. 37-40) est relatif à une étude pour déterminer les paramètres des explosifs pour détensionner des joints de soudure : il y est notamment décrit une disposition périodique des charges.

Enfin dans la revue « Automatic Welding » (1977 vol. 30, n° 7, pp. 31-33) sont étudiés les effets d'un traitement par explosif sur la propriété mécanique et la structure de joints de soudure, sans que soit explicitée plus avant la disposition des charges explosives.

La présente invention a pour but de remédier à ces inconvénients et de proposer un procédé d'utilisation d'explosifs pour détensionner les joints de soudure de structures en acier. L'invention résout le problème consistant à obtenir une diminution efficace des tensions résiduelles dues au soudage à procurer un détensionnement de toute la zone où se développe le champ des contraintes résiduelles de traction.

A cet effet, le procédé de détensionnement des joints de soudure par explosion selon l'invention consistant en une mise en place particulière d'une charge explosive de base et d'une charge explosive additionnelle sur les joints de soudure, se caractérise en ce qu'il consiste à placer une charge explosive combinée, constituée d'une charge principale de type à bâtonnets formant une courbe périodique dont l'axe coïncide avec l'axe des joints de soudure, et d'une charge auxiliaire de type à cordon de bâtonnets formant une courbe périodique dont l'axe coïncide avec l'axe des joints de soudure. Ceci permet d'obtenir une diminution importante des tensions résiduelles dues au soudage, ainsi qu'une augmentation de la résistance à la corrosion dans les joints de soudure, en faisant exploser la charge explosive combinée ainsi disposée.

Avantageusement, un tel procédé consistant en une mise en place particulière d'une charge explosive de base et d'une charge explosive additionnelle sur les joints de soudure, est caractérisé en ce qu'il consiste à placer une charge explosive combinée, constituée d'une charge principale de type à bâtonnets formant une courbe périodique dont l'axe coïncide avec l'axe des joints de soudure et d'une charge auxiliaire du type à cordon de bâtonnets formant une ligne droite dont l'axe coïncide avec l'axe des joints de soudure. Ceci procure, avec un degré encore plus élevé, la diminution des tensions résiduelles et l'augmentation de la résistance à la corrosion du joint de soudure.

La solution proposée, basée sur une disposition de type « en ligne ou « en cordon d'une charge explosive continue, en une ou plusieurs parties, est particulièrement efficace pour diminuer les tensions résiduelles dues au soudage, de même que pour augmenter la résistance à la corrosion des joints de soudure que présentent les structures en acier de l'industrie chimique, métallurgique, de la construction mécanique, de l'industrie de transformation ou encore d'autres industries.

Par le procédé selo'ₕ l'invention, l'explosif mis en place prend la forme de toute courbe périodique choisie, qu'elle soit sinusoïdale, triangulaire, trapézoïdale, rectangulaire ou de toute autre forme.

L'invention sera mieux comprise par la description ci-après de la façon dont s'effectue la mise en place de la charge explosive.

L'axe de la courbe dessinée par la charge explosive coïncide avec l'axe du joint de soudure. Le long de l'axe d'une charge explosive on dispose une charge explosive additionnelle selon la courbe désirée. L'intensité de la diminution des tensions internes est essentiellement définie par les périodes de la courbe périodique selon laquelle la charge explosive est disposée.

Pour le détensionnement de structures d'acier à parois épaisses ou de matériaux à haute résistance, il est nécessaire de diminuer considérablement la période de la courbe dont l'amplitude est conservée. La charge explosive prenant la forme d'une courbe périodique est réalisée sous la forme d'une charge de bâtonnets explosifs, en une ou plusieurs parties. Dans ces conditions, si le rapport de la période à l'amplitude de la courbe périodique est égal ou inférieur à l'unité, il est possible qu'il se produise une interruption de la détonation, car la détonation provoque une fragmentation de la charge explosive en éléments adjacents séparés, avant que ces éléments de la charge ne soient atteints par le front de l'onde de détonation.

De façon à éviter cela et, en même temps, afin d'accroître l'efficacité du procédé, une charge explosive additionnelle de bâtonnets détonants est disposée sur la charge de base qui est mise en oeuvre, afin d'assurer une détonation effective de la charge explosive de base. La détonation de la charge de base disposée selon une course périodique joue le rôle essentiel dans la déformation du métal du joint de soudure, ce qui a pour conséquence de diminuer les tensions résiduelles, comme cela est apparu lors d'essais.

Toute charge additionnelle accroît considérablement l'efficacité du procédé, et assure une propagation fiable de l'explosion, quelque soit le rapport de la période à l'amplitude de la courbe suivie par la charge explosive de base.

Le procédé selon l'invention permet une amélioration essentielle de la solution du problème consistant à diminuer les tensions résiduelles dans les structures soudées, principalement dans les structures à parois épaisses et de grandes dimensions sur chantier.

Dans de telles conditions de mise en oeuvre, en plus d'une efficacité totale pour assurer la diminution des tensions résiduelles, le procédé selon l'invention procure des avantages économiques exceptionnels.

Des essais ont confirmé la solution proposée, dont les effets se sont matérialisés dans de nombreuses structures de dimensions importantes.

La diminution des tensions résiduelles dues au soudage, dans un réservoir de décomposition de 10 m de diamètre, 36 m de haut, et dont les parois ont de 10 à 22 mm d'épaisseur, au moyen du procédé thermique connu est apparue comme étant d'un coût incomparablement plus élevé que celle résultant de l'utilisation du procédé selon l'invention.

De plus, le procédé selon l'invention est très simple à mettre en ceuvre, car l'on peut mener en parallèle la diminution des tensions résiduelles dues au soudage et les opérations d'assemblage, de façon à achever ces étapes simultanément.

## Revendications

1. Procédé de détensionnement de joints de soudure par explosion, consistant en une mise en place particulière d'une charge explosive de base et d'une charge explosive additionnelle sur les joints de soudure, caractérisé en ce qu'il consiste à placer une charge explosive combinée, constituée d'une charge principale de type à bâtonnets formant une courbe périodique dont l'axe coïncide avec l'axe des joints de soudure et d'une charge auxiliaire du type à cordon de bâtonnets formant une courbe périodique dont l'axe coïncide avec l'axe des joints de soudure.

2. Procédé de détensionnement de joints de soudure par explosion, consistant en une mise en place particulière d'une charge explosive de base et d'une charge explosive additionnelle sur les joints de soudure, caractérisé en ce qu'il consiste à placer une charge explosive combinée, constituée d'une charge principale de type à bâtonnets formant une courbe périodique dont l'axe coïncide avec l'axe des joints de soudure et d'une charge auxiliaire du type à cordon de bâtonnets formant une ligne droite dont l'axe coïncide avec l'axe des joints de soudure.

## Claims

1. Method of relieving residual stresses in welded joints by explosion, comprising placing in a particular lay-out a basic explosive load and an additional explosive load on the welded joints, wherein the lay-out consists of a combined explosive comprising a main explosive of the in rods type forming a periodic curve the axis of which coincides with the axis of the welded joints and an auxiliary explosive load of the cord of rods type forming a periodic curve the axis of which coincides with the axis of the welded joints.

2. Method of relieving residual stresses in welded joints by explosion, comprising placing in a particular lay-out a basic explosive load and an additional explosive load on the welded joints, wherein the lay-out consists of a combined explosive, comprising a main explosive load of the in rods type forming a periodic curve the axis of which coincides with the axis of the welded joints and an auxiliary explosive load of the cord of rods type forming a straight line which coincides with the axis of the welded joints.

## Patentansprüche

1. Verfahren zum Spannungsbeseitigen in Lötfugen durch Sprengen, wobei man eine Grundsprengladung und eine Hilfsprengladung auf besondere Weise einsetzt, dadurch gekennzeichnet, dass man eine Kombinierte Sprengladung einsetzt, die aus einer stäbchenartigen, eine dieselbe Achse wie die der Lötfugen aufweisende periodische Kurve bildenden Hauptladung und einer stäbchenschnurartigen, eine dieselbe Achse wie die der Lötfugen aufweisende periodische Kurve bildenden Hilfsladung besteht.

2. Verfahren zum Spannungsbeseitigen in Lötfugen durch Sprengen, wobei man eine Grundsprendladung und eine Zusatzsprengladung auf besondere Weise einsetzt, dadurch gekennzeichnet, dass man eine Kombinierte Sprengladung einsetzt, die aus einer stäbchenartigen, eine dieselbe Achse wie die der Lötfugen aufweisende periodische Kurve bildenden Hauptladung und einer stäbchenschnurartigen. eine mit der Achse der Lötfugen identische gerade linie bildenden Hilfsladung besteht.
